# FASCICULE DE BREVET EUROPEEN

(11) **EP 0 090 750 B1**
(45) Date de publication et mention de la délivrance du brevet: **20.08.1986**
(21) Numéro de dépôt: 83420054.5
(22) Date de dépôt: 24.03.1983
(51) Int. Cl.: C22B 21/06

(54) **Procédé d'obtention d'aluminium de très haute pureté en éléments eutectiques**
Verfahren zur Gewinnung von Aluminium hoher Reinheit in eutektischen Elementen
Process for obtaining very high purity aluminium in entectic elements

(30) Priorité: 31.03.1982 FR 8205895
(43) Date de publication de la demande: 05.10.1983
(73) Titulaire: ALUMINIUM PECHINEY, 75008 Paris Cédex 08 (FR)
(72) Inventeur: Plateau, Jean, F-38000 Grenoble (FR)
(74) Mandataire: Vanlaer, Marcel

## Description

La présente invention est relative à un procédé d'obtention d'aluminium de très haute pureté en éléments eutectiques par ségrégation.

L'homme de l'art sait par le DE-A-886 077 et le GB-A-557553 qu'il est possible d'ajouter des éléments eutectiques pour purifier l'aluminium hypereutectique, la phase purifiée étant alors la phase liquide.

Il sait aussi qu'il est possible de diminuer dans l'aluminium de pureté courante la teneur en éléments dits eutectiques tels que le cuivre, le fer, le magnésium, le silicium, le zinc, lorsque ces derniers sont en concentration hypoeutectique. Il faut, par exemple, pour celà soumettre le métal en fusion contenu dans un récipient à une opération de ségrégation au cours de laquelle on fait apparaître par refroidissement des cristaux plus purs en éléments eutectiques que le liquide au sein duquel ils se sont formés. Ces cristaux se rassemblent par gravité au fond du récipient au fur et à mesure de leur formation et, en les tassant, on obtient un solide purifié plus ou moins compact dont la pureté a tendance à décroître en fonction de la masse cristallisée. On poursuit généralement l'opération jusqu'à ce qu'il ne reste plus qu'une faible fraction de la liqueur-mère. Puis, par différents moyens, par exemple par des opérations de sciage effectuées après refroidissement, on peut séparer la masse purifiée de la liqueur-mère restante ou même séparer la masse purifiée en plusieurs fractions de pureté différente.

L'efficacité de la purification se traduit généralement par la valeur du coefficient de purification Cₒ/Cg, où Cₛ est la concentration d'une impureté donnée dans le produit pur obtenu, et Cₒ est la concentration de la même impureté dans le métal mis en oeuvre, Plus ce coefficient est élevé, meilleure est l'efficacité du traitement.

Des procédés basés sur ce principe ont été décrits dans les brevets des Etats-Unis 3303019 et 4 221 590 et français 1 594 154, et conduisent à des coefficients de purification et à des rendements plus ou moins grands suivants les moyens particuliers mis en oeuvre.

C'est ainsi que, dans le brevet US-3 303 019, on part d'un métal contenant 280 ppm de fer et 420 ppm de silicium et on en récupère 32 % qui ne renferme plus que 30 ppm de silicium et 10 ppm de fer, ce qui correspond à des coefficients de .purification de 14 pour le silicium et 28 pour le fer pour un rendement de 32 %.

Dans l'autre brevet US-4 221 590, qui constitue un perfectionnement du précédent, si l'on améliore le rendement en métal purifié ayant une teneur en silicium voisine de 100 ppm, par contre, on ne descend guère en-dessous de 20 ppm du même élément pour la fraction d'aluminium la plus pure et qui ne représente que 30 % environ de la masse mise en oeuvre.

En ce qui concerne le brevet français 1 594 154, on obtient, soit à partir d'un métal contenant 320 ppm de silicium et 270 ppm de fer, des teneurs respectives de 20 et 15 ppm, ce qui correspond à des coefficients de purification de 16 et 18, valeurs déjà très élevées si l'on tient compte du rendement important obtenu puisqu'il est de l'ordre de 70 %, soit à partir d'un métal renfermant 620 ppm de silicium et 550 ppm de fer et avec un rendement de 50 %, un métal ne contenant plus que 40 et 10 ppm des mêmes éléments, ce qui équivaut à des coefficients de purification de 15,5 et 55, cette dernière valeur étant nettement plus élevée que celle exprimée dans le brevet US-3 303 019 surtout si on remarque que le rendement est de 50 % au lieu de 30%.

Toutefois, il s'est avéré nécessaire, pour certaines applications particulières, de disposer d'aluminium de pureté encore plus grande que celle obtenue avec les procédés précédents. C'est ainsi par exemple que, pour la confection des condensateurs électrolytiques de moyenne et haute tension, on a de plus en plus recours à des feuilles d'aluminium dont la teneur en Si et Fe doit être seulement de quelques ppm, bien que la présence de certains éléments tels que le cuivre puisse atteindre des concentrations nettement plus élevées sans pour autant être gênante.

Pour atteindre de tels niveaux de pureté, on peut, dans le cas du brevet français, sélectionner les fractions les plus pures, c'est-à-dire celles qui se forment en début d'opération, mais on s'aperçoit que le rendement de récupération est alors très faible et de l'ordre par exemple de 10 % environ de la quantité de métal mis en oeuvre.

On a alors cherché a appliquer la ségrégation à un métal ayant déjà subi une première purification soit par ségrégation soit par un autre procédé tel que le raffinage par électrolyse en trois couches.

Mais, on s'est heurté àd'importantes difficultés pour conduire l'opération. On observe en effet que, pour des métaux déjà très purs, le liquide a tendance à se solidifier en masses de gros volume sur les parois du dispositif de tassage et même du creuset. Ceci va à l'encontre du but recherché puisqu'il est dit dans le brevet français 1 594154 que, pour obtenir une purification efficace, il faut chercher à avoir une solidification en petits cristaux pour limiter la quantité de liqueur-mère qu'ils retiennent entre eux. Il est très vraisemblable que cette difficulté vient de ce que plus un métal est pur, plus l'intervalle de solidification, c'est-à-dire la différence de température entre le liquidus et le solidus du diagramme d'équilibre est faible.

C'est pourquoi, la demanderesse a cherché et mis au point les moyens permettant de pallier les difficultés résultant de la mise en oeuvre dans un procédé de ségrégation de métal ayant une pureté relativement élevée et d'améliorer ainsi le taux de purification tout en maintenant un rendement élevé.

Ce procédé d'obtention d'aluminium de très haute pureté, c'est-à-dire contenant au plus 10 ppm en chacun des éléments eutectiques fer et silicium consiste à soumettre un aluminium contenant moins de 200 ppm des mêmes éléments à une opération de ségrégation, mais caractérisé en ce que l'on ajoute à l'aluminium fondu, au moins un élément eutectique ayant un coefficient de purification au moins égal à 7 en quantité telle que sa concentration dans le liquide après ajout soit comprise entre un minimum évitant la cristallisation en masse et l'eutectique.

Ainsi, le procédé de l'invention met en oeuvre un aluminium déjà très pur, par exemple qui a déjà subi une première purification qui a permis d'amener sa teneur en impuretés totales à 200, et même jusqu'à 100 ppm ou moins. Cet aluminium peut avoir par exemple une teneur en chacun des éléments fer et silicium voisine de 50 ppm, mais des teneurs supérieures ou inférieures à cette valeur en l'une quelconque des impuretés sont également possibles.

Cette première purification peut être obtenue par exemple par une opération de ségrégation identique à celle décrite dans le brevet français cité plus haut. Le métal de départ peut aussi avoir subi un traitement pour enlever les impuretés peritectiques telles que le titane et le vanadium par exemple.

Un tel métal est alors fondu et on ajoute au liquide, en l'absence de toute cristallisation, au moins un élément eutectique. Cet élément est préférentiellement choisi dans le groupe constitué par le fer et le cuivre, mais l'addition simultanée de ces deux éléments peut aussi être envisagée. Ce qui importe, c'est que cet élément ne doit pas avoir une concentration génante après l'opération finale de ségrégation. C'est ainsi qu'on peut ajouter un élément ayant un très grand coefficient de purification et qu'il peut dont être facilement éliminé lors de l'application du procédé ; on peut ajouter aussi un élément ayant un coefficient de purification plus faible pour autant qu'il n'ait aucune influence nuisible, même si sa concentration reste élevée. Dans le premier cas, on peut ajouter du fer dont le coefficient est voisin de 30. Dans le deuxième cas, on peut utiliser du cuivre dont le coefficient est voisin de 7 mais qui, jusqu'à des teneurs de 50 ppm, n'est pas gênant dans certaines applications et peut être même bénéfique dans le cas où l'aluminium est destiné à la fabrication de condensateurs électrolytiques de moyenne et haute tension. On peut évidemment ajouter ces deux éléments simultanément.

La quantité ajoutée doit évidemment être telle que la concentration du liquide en cet élément avant cristallisation, soit inférieure à celle de l'eutectique, sinon, comme l'indiquent les diagrammes d'équilibre liquide-solide, les cristaux obtenus seront d'abord plus impurs que le liquide-mère initial, puis il s'en suivra un dépôt de cristaux de composition eutectique et il n'y aura donc aucune purification possible.

Mais cette quantité ne doit pas non plus être trop faible sinon l'effet de l'ajout ne répondra pas à l'objectif recherché, à savoir d'éviter une cristallisation en masse qui ne permet pas une conduite convenable de l'opération. Ces ajouts dépendront de l'élément ajouté et de l'application visée pour le métal purifié. Par exemple, dans le cas du fer, des ajouts d'environ 100 à 200 ppm, voire même 500 ppm, conviennent. Mais, dans le cas du cuivre, ils peuvent aller au-delà de 100 ppm et atteindre 2000 ppm si l'aluminium est destiné, par exemple, à la fabrication de condensateurs.

Les teneurs indiquées ne le sont qu'à titre d'exemple, car elles dépendent de la manière dont est conduite l'opération de ségrégation, en particulier de sa durée.

L'ajout de l'élément eutectique peut être fait soit à l'état solide, soit à l'état liquide et sous toute forme convenable telle que élément pur, alliage des éléments ou alliage-mère à base d'aluminium.

L'homogénéité du liquide après ajout est réalisée par tout moyen de brassage ou d'agitation convenable.

Puis, on procède alors à l'opération de ségrégation proprement dite telle qu'elle est décrite dans le brevet français 1 594 154, à savoir :
on provoque une solidification progressive au sein du volume de métal liquide maintenu au voisinage de son point de fusion dans un récipient chauffé extérieurement en y plongeant un corps refroidi,
on rassemble au fond du récipient contenant le métal liquide l'ensemble des petits cristaux qui se forment,
on tasse les petits cristaux ainsi rassemblés, ce qui chasse le liquide intersticiel impur et on provoque le « frittage de ces petits cristaux, ce qui donne des gros cristaux,
on sépare la fraction purifiée à gros cristaux de la fraction qui s'est enrichie en impuretés.

On aboutit ainsi a un métal soit extrêmement pur, soit dont la concentration en impuretés eutectiques gênantes est beaucoup plus faible que dans le métal de départ.

Il est évident que ce procédé peut être mis en oeuvre sans que l'on sorte du cadre de l'invention dans le cas où on utilise des procédés de ségrégation différents de celui décrit ci-dessus.

A titre d'exemple de réalisation, on met en oeuvre un aluminium contenant environ 20 ppm de silicium et 15 ppm de fer obtenu par une première opération de purification par ségrégation. Si on lui ajoute 200 ppm de fer et le soumet à une nouvelle opération de ségrégation, on constate qu'on peut amener le silicium aux environs de 5 ppm. Comme, par ailleurs, le coefficient de purification du fer est nettement plus élevé que celui du silicium, le fait que l'on ait rajouté du fer ne dégrade pas la qualité du produit final mais, au contraire, conduit à une teneur voisine de celle du silicium et ce, avec un rendement de l'ordre de 70 %.

Dans un autre exemple d'application, on met en oeuvre 1 000 kg d'aluminium contenant 50 ppm de fer et on lui ajoute 500 ppm de cuivre. On le soumet à une opération de ségrégation pendant 14 heures au bout desquelles on recueille 70 % de la masse mise en oeuvre sous forme d'un solide contenant près de 60 ppm de cuivre, mais moins de 2 ppm de fer. Un tel métal est très intéressant pour la confection de feuilles destinées à la fabrication de condensateurs électrolytiques de haute et moyenne tension, car le cuivre est un élément qui favorise généralement l'obtention de capacités spécifiques élevées.

La présente invention trouve son application notamment dans l'obtention d'aluminium de très haute pureté en éléments eutectiques et contenant notamment moins de 10 ppm de fer et de silicium et destiné en particulier à la fabrication de condensateurs de haute et moyenne tension.

## Revendications

1. Procédé de fabrication d'aluminium contenant au plus 10 ppm en chacun des éléments eutectiques fer et silicium à partir d'un aluminium contenant moins de 200 ppm des mêmes éléments au moyen d'une opération de ségrégation caractérisé en ce que l'on ajoute à l'aluminium fondu au moins un élément eutectique ayant un coefficient de purification au moins égal à 7 en quantité telle que sa concentration dans le liquide après ajout soit comprise entre un minimum évitant la cristallisation en masse et l'eutectique.

2. Procédé selon la revendication 1, caractérisé en ce que le ou les élément(s) eutectique(s) sont choisis parmi le cuivre et le fer.

3. Procédé selon la revendication 2 caractérisé en ce que l'on ajoute du cuivre de manière à avoir une teneur en métal à traiter comprise entre 100 et 2 000 ppm.

4. Procédé selon la revendication 2 caractérisé en ce que l'on ajoute du fer de manière à avoir une teneur en métal à traiter comprise entre 100 et 500 ppm.

5. Procédé selon la revendication 1 caractérisé en ce que l'opération de ségrégation consiste :
à provoquer une solidification progressive au sein du volume de métal liquide maintenu au voisinage de son point de fusion dans un récipient chauffé extérieurement en y plongeant un corps refroidi
à rassembler au fond du récipient contenant le métal liquide l'ensemble des petits cristaux qui se forment,
à tasser les petits cristaux ainsi rassemblés, ce qui chasse le liquide intersticiel impur et on provoque le « frittage » de ces petits cristaux, ce qui donne de gros cristaux,
à séparer la fraction purifiée à gros cristaux de la fraction qui s'est enrichie en impuretés.

## Claims

1. A process for the production of aluminium containing at most 10 ppm of each of the eutectic elements iron and silicon from an aluminium containing less than 200 ppm of the same elements by means of a segregation operation characterised by adding to the molten aluminium at least one eutectic element having a purification coefficient that is at least equal to 7, in an amount such that its concentration in the liquid after addition is between a minimum which avoids crystallisation in a mass and the eutectic.

2. A process according to claim 1 characterised in that the eutectic element or elements is or are selected from copper and iron.

3. A process according to claim 2 characterised by adding copper so as to have a content of metal to be treated which is between 100 and 2 000 ppm.

4. A process according to claim 2 characterised by adding iron so as to have a content of metal to be treated of between 100 and 500 ppm.

5. A process according to claim 1 characterised in that the segregation operation comprises :
causing progressive solidification within the volume of liquid metal which is maintained in the vicinity of its melting point in a container which is heated externally, by immersing a cooled body therein,
bringing together at the bottom of the container containing the liquid metal all the small crystals which are formed,
compressing together the small crystals which are brought together in that way, thereby removing the impure intersticial liquid and causing « sintering of said small crystals, which gives large crystals, and
separating the purified fraction, with large crystals, from the fraction which has become enriched with impurities.

## Patentansprüche

1. Verfahren zur Herstellung von Aluminium mit einem Gehalt von höchstens 10 ppm jedes der eutektischen Elemente Eisen und Silicium, ausgehend von Aluminium mit einem Gehalt unter 200 ppm der gleichen Elemente in einer Trennstufe, gekennzeichnet durch die Zugabe zum geschmolzenen Aluminium mindestens eines eutektischen Elements mit einem Reinigungskoeffizienten von mindestens 7 in einer solchen Menge, daß seine Konzentration in der Schmelze nach Zugabe zwischen dem die Massenkristallisation verhindernden Minimum und dem Eutektikum liegt.

2. Verfahren nach Anspruch 1, gekennzeichnet durch die Zugabe von Kupfer und/oder Eisen als eutektische(s) Element(e).

3. Verfahren nach Anspruch 2, gekennzeichnet durch die Zugabe von Kupfer derart, daß die zu behandelnde Metallkonzentration von 100 bis 2 000 ppm beträgt.

4. Verfahren nach Anspruch 2, gekennzeichnet durch die Zugabe von Eisen derart, daß die zu behandelnde Metallkonzentration von 100 bis 500 ppm beträgt.

5. Verfahren nach Anspruch 1, gekennzeichnet durch die folgende Trennstufe :
Einleiten -einer fortschreitenden Verfestigung inmitten des Volumens des flüssigen, in der Nähe seines Schmelzpunktes gehaltenen Metalls in einem von außen beheizten Behälter, durch Eintauchen eines abgekühlten Körpers,
Sammeln der Gesamtmenge der sich bildenden kleinen Kristalle am Boden des das flüssige Metall enthaltenden Behälters,
Verdichten der so gesammelten kleinen Kristalle, wobei die unreine, sich in den Zwischenräumen befindende Flüssigkeit entfernt wird und die kleinen Kristalle zu großen Kristallen zusammenpacken,
Abtrennen der gereinigten, große Kristalle enthaltenden Fraktion von der mit Verunreinigungen angereicherten Fraktion.
